# EUROPÄISCHE PATENTSCHRIFT

(11) **EP 1 481 115 B1**
(45) Veröffentlichungstag und Bekanntmachung des Hinweises auf die Patenterteilung: **07.12.2005**
(21) Anmeldenummer: 02796687.8
(22) Anmeldetag: 19.12.2002
(51) Int. Cl.: C25C 3/08

(54) **GRAPHITIERTE KATHODENBLÖCKE**
GRAPHITIZED CATHODE BLOCKS
BLOCS CATHODIQUES GRAPHITES

(30) Priorität: 28.12.2001 DE 10164008
(43) Veröffentlichungstag der Anmeldung: 01.12.2004
(73) Patentinhaber: SGL CARBON AG, 65203 Wiesbaden (DE)
(72) Erfinder: DAIMER, Johann, 64546 Mörfelden-Walldorf (DE); HILTMANN, Frank, 65830 Kriftel (DE); MITTAG, Jörg, 65187 Wiesbaden (DE)
(86) Internationale Anmeldenummer: PCT/EP2002/014548
(87) Internationale Veröffentlichungsnummer: WO 2003/056068

(56) Entgegenhaltungen:
- EP-A- 1 233 083
- DE-A- 2 061 263
- DE-A- 2 850 469
- US-A- 4 795 540

## Beschreibung

Die Erfindung betrifft graphitierte Kathodenblöcke, ein Verfahren zu ihrer Herstellung und ihre Verwendung insbesondere für die elektrolytische Herstellung von Aluminium.

Bei der elektrolytischen Herstellung von Aluminium nach dem Hall-Héroult-Verfahren werden Elektrolysezellen eingesetzt, die einen aus einer Vielzahl von Blöcken zusammengesetzten Boden umfassen, der als Kathode wirkt. Der Elektrolyt ist eine Schmelze, im wesentlichen eine Lösung von Aluminiumoxid in Kryolith. Die Arbeitstemperatur liegt beispielsweise bei ca. 1000 °C. Das elektrolytisch abgeschiedene geschmolzene Aluminium sammelt sich auf dem Boden der Zelle unter einer Schicht des Elektrolyten. Um die Zellen ist ein metallisches Gehäuse (bevorzugt Stahl) mit einer Auskleidung aus hochtemperaturbeständigem Material.

Das Material der Kathodenblöcke ist wegen der erforderlichen chemischen und thermischen Beständigkeit bevorzugt Kohlenstoff, der durch thermische Behandlung teilweise oder vollständig graphitiert sein kann. Zur Herstellung solcher Kathodenblöcke werden Mischungen von Pechen, Koksen, Anthrazit und/oder Graphit in ausgewählten Teilchengrößen bzw. Teilchengrößenverteilungen für die Feststoffe gemischt, geformt und gebrannt und gegebenenfalls (teilweise) graphitiert. Das Brennen (Carbonisierung) erfolgt üblicherweise bei Temperaturen von ca. 1200 °C, die Graphitierung üblicherweise bei Temperaturen von über 2400 °C.

Während graphitierte Kathoden wegen ihrer höheren elektrischen Leitfähigkeit bevorzugt werden, zeigen sie eine stärkere Abnutzung während des Betriebs, entsprechend einer mittleren jährlichen Abnahme ihrer Dicke von bis zu 80 mm. Diese Abnutzung ist nicht gleichmäßig über die Länge der Kathodenblöcke (entsprechend der Breite der Zelle) verteilt, sondern verändert die Oberfläche der Kathodenblöcke zu einem W-förmigen Profil. Durch den ungleichmäßigen Abtrag wird die Nutzungsdauer der Kathodenblöcke begrenzt durch die Stellen mit dem größten Abtrag.

Eine Möglichkeit, den Abtrag über die Länge des Kathodenblocks zu vergleichmäßigen und damit die Nutzungsdauer zu verlängern, besteht darin, die Kathodenblöcke so auszuführen, daß ihr elektrischer Widerstand über die Länge variiert, derart daß die Stromdichte (und damit die Abnutzung) über ihre Länge gleichmäßig ist oder zumindest eine möglichst geringe Abweichung über die Länge von ihrem Mittelwert aufweist.

Eine Lösung ist in DE 20 61 263 beschrieben, wobei zusammengesetzte Kathoden gebildet werden entweder aus mehreren Kohlenstoffblöcken mit unterschiedlicher elektrischer Leitfähigkeit, die so angeordnet werden, daß sich eine gleichmäßige oder annähernd gleichmäßige Stromverteilung ergibt, oder aus Kohlenstoffblöcken, deren elektrische Widerstände in Richtung der kathodischen Ableitungen kontinuierlich zunehmen. Die Anzahl der Kohlenstoffblöcke und deren elektrischer Widerstand richten sich jeweils nach Zellengröße und Zellentyp, sie müssen für jeden Fall neu errechnet werden. Kathodenblöcke aus einer Vielzahl von einzelnen Kohlenstoff-Blöcken erfordern einen hohen Aufwand bei der Konstruktion; auch müssen die Stoßstellen jeweils gut abgedichtet werden, um ein Ausfließen des flüssigen Aluminiums an den Stoßstellen zu vermeiden.

In der WO 00/46426 ist eine Graphitkathode beschrieben worden, die aus einem einzelnen Block besteht, der eine über seine Länge veränderliche elektrische Leitfähigkeit aufweist, wobei die Leitfähigkeit an den Enden des Blocks niedriger ist als in der Mitte. Diese ungleichmäßige Verteilung der elektrischen Leitfähigkeit wird erreicht, indem während der Graphitierung die Endzonen auf eine Temperatur von 2200 bis 2500 °C gebracht werden, während die mittlere Zone einer Temperatur von 2700 bis 3000 °C ausgesetzt wird. Diese unterschiedliche Wärmebehandlung kann gemäß dieser Lehre durch zwei Weisen erreicht werden: einmal kann die Wärmeableitung im Graphitierungsofen unterschiedlich begrenzt werden, oder es können Wärmesenken in der Nachbarschaft der Endzonen eingebracht werden, die den Wärmeverlust erhöhen. Bei einer Quergraphitierung wird dabei die Dichte der wärmeisolierenden Schüttung so verändert, daß der Wärmeverlust über die Länge der Kathoden ungleichmäßig wird und damit die gewünschten Temperaturen eingestellt werden. Auch bei der Längsgraphitierung kann durch unterschiedliche Ausführung der wärmeisolierenden Schüttung der Wärmeverlust in der Nähe der Enden vergrößert werden, oder es werden zu diesem Zweck wärmeableitende Körper bevorzugt aus Graphit in deren Nähe eingebracht, die einen stärkeren Wärmeabfluß nach außen zur Ofenwand hin bewirken.

Gemäß einer anderen Methode kann der Unterschied der Wärmebehandlung durch lokale Veränderung der Stromdichte erfolgen, mit der Folge unterschiedlicher Wärmeentwicklung. Diese Veränderung der Stromdichte kann gemäß der Lehre durch unterschiedliche Widerstände der leitenden Schüttung zwischen zwei Kathoden in einem Acheson-Ofen (Quergraphitierung) erfolgen, für ein Längsgraphitierungsverfahren ist kein derartige Lösung angegeben.

Diese bekannten Methoden weisen für die Praxis erhebliche Nachteile auf. Ein Unterschied von 500 °C für die gewünschten Graphitierungstemperaturen in der Mitte und an den Enden der Kathoden ist durch Wärmesenken allein nicht erreichbar. Unterschiedliche Wärmeableitung nach außen in dem erforderlichen Maße bringt einen erheblichen Energieverlust, der die Fertigung wesentlich verteuert. Der höhere Wärmeverlust nach der Seite des Ofens bedeutet auch eine höhere thermische Beanspruchung, die die Konstruktion des Ofens verteuert oder seine Lebensdauer vermindert. Schließlich ist eine Inhomogenität der wärmeisolierenden bzw. der leitenden Schüttung wenig praktikabel, da das Schüttungsmaterial zur Befüllung in mehreren Schritten eingebracht werden müßte und nach dem Abschluß des Ofenzyklus und dem Entfernen der Kathoden wieder entsprechend seiner Wärmeleitung bzw. elektrischen Leitfähigkeit klassiert werden müßte.

Es ist daher die Aufgabe der vorliegenden Erfindung, graphitierte Kathodenblöcke bereitzustellen, die über ihre Länge eine unterschiedliche elektrische Leitfähigkeit aufweisen.

Werden Kathodenblöcke nach dem Verfahren der Längsgtaphitierung graphitiert, so ergibt sich an den Stoßstellen der einzelnen Kathodenblöcke untereinander oder mit zwischen diesen angeordneten elektrisch leitenden Verbindungselementen ein elektrischer Übergang mit einem gegenüber dem Widerstand im Inneren der einzelnen Kathodenblöcke oder des Verbindungselements erhöhtem Widerstand. Dieser erhöhte Widerstand führt zu erhöhter Wärmeentwicklung und damit zu höherer Temperatur, also einer Beschleunigung der Graphitierungsreaktion. Daher ist der elektrische Widerstand bei Längsgraphitierung an den Enden der Kathodenblöcke üblicherweise geringer als der in der Mitte der Kathodenblöcke. Diese Verteilung des Widerstandes bzw. der elektrischen Leitfähigkeit über die Länge des Kathodenblocks ist gerade das Gegenteil des gewünschten Verlaufs.

Es wurde nun gefunden, daß sich Kathodenblöcke mit dem gewünschten Verlauf auf einfache Weise herstellen lassen, indem man die oben beschriebenen Kathodenblöcke in der Mitte auseinanderschneidet und in umgekehrter Richtung wieder zusammenfügt. Dabei ergibt sich ein Profil des elektrischen Widerstandes in Form eines an den Schenkeln gerundeten V.

Gegenstand der vorliegenden Erfindung sind daher graphitierte Kathodenblöcke zur Herstellung von Aluminium durch elektrolytische Reduktion von Aluminiumoxid in einem Bad von geschmolzenem Kryolith, dadurch gekennzeichnet, daß die Kathodenblöcke aus zwei Teilen zusammengesetzt sind und über ihre Länge ein V-förmiges Profil ihres elektrischen Widerstandes aufweisen, wobei der Widerstand in der Mitte der Kathodenblöcke eine Unstetigkeitsstelle aufweist und zu den Enden hin stetig zunimmt, derart daß der Widerstand an den Enden der Teile zu dem in der Mitte im Verhältnis von mindestens 1,05 : 1 steht.

Bevorzugt sind die Kathodenblöcke aus zwei Teilen zusammengesetzt, deren elektrischer Widerstand über ihre Länge stetig ansteigt, derart daß der Widerstand an den Enden der Teile zu dem in der Mitte im Verhältnis von mindestens 1,15 : 1 steht. Besonders bevorzugt beträgt dies Verhältnis 1,3 : 1.

Die Erfindung wird durch die Zeichnungen näher erläutert. Dabei zeigen
- Fig. 1: den Verlauf des spezifischen elektrischen Widerstandes ρ über die Länge des Kathodenblocks, wie er sich bei der Längsgraphitierung mit hohem Übergangswiderstand zwischen den einzelnen Kathodenblöcken ergibt, in die Seitenansicht eines Kathodenblocks eingezeichnet,
- Fig. 2: eine Seitenansicht eines in der Mitte auseinandergetrennten und umgekehrt zusammengesetzten Kathodenblocks, wobei in der Mitte eine Verbindungsschicht aus Stampfmasse eingebracht ist,
- Fig. 3: eine Seitenansicht eines in der Mitte auseinandergetrenmen und umgekehrt zusammengesetzten Kathodenblocks, wobei in der Mitte eine Klebefuge die beiden Teile verbindet, und
- Fig. 4: eine Seitenansicht eines in der Mitte auseinandergetrennten und umgekehrt zusammengesetzten Kathodenblocks, wobei die beiden Teile lediglich bündig aneinandergesetzt sind.

Im einzelnen zeigt die Fig. 1 den im Inneren der Seitenansicht eines Kathodenblocks 4 dargestellten Verlauf des spezifischen elektrischen Widerstandes ρ, berechnet als (***R a***/ℓ), wobei ***R*** der elektrische Widerstand eines quaderförmigen Probekörpers ist, ***a*** dessen Querschnittsfläche, und ℓ seine Länge, über die Länge des Kathodenblocks. Die Enden des Blocks, wie er bei der Längsgraphitierung anfallt, sind mit **A** bezeichnet. Der Kathodenblock wird längs der Linie BB auseinandergeschnitten, dabei sind die Endflächen bei **A** als **4-1** bezeichnet, und die Trennfläche längs der Linie BB im Seitenschnitt heißt **4-2**. Der getrennte Kathodenblock wird nun so zusammengefügt wie in den Fig. 2 bis 4 dargestellt, daß die Enden **A** bzw. die Endflächen **4-1** sich in der Mitte des zusammengesetzten Kathodenblocks befinden.

Die Fig. 2 zeigt eine Ausführungsform, wobei sich zwischen den beiden nunmehr in der Mitte befindlichen Enden **A** mit den Endflächen **4-1**eine Lage der Stampfmasse **5** befindet, die ansonsten auch zur Abdichtung der Kontaktflächen zwischen den einzelnen Kathodenblöcken am Boden der Wanne der Elektrolysezelle verwendet wird. Geeignet sind hierzu Stampfmassen auf Basis von Anthrazit und Graphit mit einer Dichte von ca. 1700 kg/m³, wie BST 17/1 der SGL Carbon AG.

Die vorher innen liegenden Flächen **4-2** sind nun zu Außenflächen geworden. Der Verlauf des spezifischen elektrischen Widerstandes ρ ist nun derart, daß in der Mitte des Kathodenblocks der niedrigste Wert liegt, und der spezifische elektrische Widerstand nun symmetrisch zum Mittelpunkt zu den Enden hin ansteigt. In umgekehrter Weise ist dann der Verlauf der elektrischen Leitfähigkeit, nämlich von einem Gipfel in der Mitte des Kathodenblocks aus zu den Enden hin absteigend.

In der Fig. 3 ist eine weitere bevorzugte Ausführungsform dargestellt, wobei in diesem Fall die beiden Halbblöcke jeweils mit den Enden **A** durch eine Schicht eines Klebstoffs **6** mit der erforderlichen Temperaturbeständigkeit zusammengefügt sind.

Geeignete Klebstoffe sind kalthärtende Harze wie beispielsweise BVK6 der SGL Carbon AG.

Die Fig. 4 schließlich zeigt eine Ausführungsform, bei der auf eine Klebung oder Zwischenschicht verzichtet wurde, und die beiden Halbblöcke lediglich mit ihren Enden **A** aneinandergefügt wurden. Die erforderliche Flächenpressung wird in diesem Fall durch die thermische Ausdehnung der Halbblöcke aufgebracht, die nach bündigem Einbau in die Elektrolysezellen beim Aufheizen aufeinandergepreßt werden. Es hat sich gezeigt, daß die Preßkraft größ genug ist, um eine sichere und dichte Verbindung beider Halbblöcke sicherzustellen, wenn die Endflächen vor der Teilung ausreichend eben waren.

Die erfindungsgemäßen graphitierten Kathodenblöcke zeigen bei der Herstellung von Aluminium durch elektrolytische Reduktion von Aluminiumoxid in einem Bad von geschmolzenem Kryolith gegenüber den herkömmlichen mit homogener Verteilung der elektrischen Leitfähigkeit eine gleichmäßigere Abnutzung über die Länge der Kathode und daher eine deutlich erhöhte Standzeit.

## Patentansprüche

1. Graphitierte Kathodenblöcke zur Herstellung von Aluminium durch elektrolytische Reduktion von Aluminiumoxid in einem Bad von geschmolzenem Kryolith, **dadurch gekennzeichnet, daß** die Kathodenblöcke aus zwei Teilen zusammengesetzt sind und über ihre Länge ein V-förmiges Profil ihres spezifischen elektrischen Widerstandes aufweisen, wobei der Widerstand in der Mitte der Kathodenblöcke eine Unstetigkeitsstelle aufweist und zu den Enden hin stetig zunimmt, derart daß der Widerstand an den Enden der Teile zu dem in der Mitte im Verhältnis von mindestens 1,05 : 1 steht.

2. Graphitierte Kathodenblöcke nach Anspruch 1, **dadurch gekennzeichnet, daß** die Kathodenblöcke aus zwei Teilen zusammengesetzt sind, wobei die Kontaktflächen der Teile durch mechanische Pressung verbunden sind.

3. Graphitierte Kathodenblöcke nach Anspruch 1, **dadurch gekennzeichnet, daß** die Kathodenblöcke aus zwei Teilen zusammengesetzt sind, wobei die Kontaktflächen der Teile durch eine Stampfmasse verbunden sind.

4. Graphitierte Kathodenblöcke nach Anspruch 1, **dadurch gekennzeichnet, daß** die Kathodenblöcke aus zwei Teilen zusammengesetzt sind, wobei die Kontaktflächen der Teile verklebt sind.

5. Verfahren zur Herstellung von graphitierten Kathodenblöcke gemäß Anspruch 1, **dadurch gekennzeichnet, daß** ein graphitierter Kathodenblock, dessen elektrische Leitfähigkeit über die Länge dem Profil eines flachen U entspricht, mittig getrennt und mit den ursprünglichen Außenseiten nach innen gerichtet wieder zusammengesetzt wird.

6. Verfahren nach Anspruch 5, **dadurch gekennzeichnet, daß** der zusammengesetzte Kathodenblock durch mechanische Pressung in der Elektrolysezelle verbunden wird

7. Verfahren nach Anspruch 5, **dadurch gekennzeichnet, daß** der zusammengesetzte Kathodenblock durch die thermische Ausdehnung in der Elektrolysezelle verbunden wird.

8. Verfahren nach Anspruch 5, **dadurch gekennzeichnet, daß** der zusammengesetzte Kathodenblock durch Stampfmasse in der Mitte verbunden wird.

9. Verfahren nach Anspruch 5, **dadurch gekennzeichnet, daß** der zusammengesetzte Kathodenblock in der Mitte verklebt wird.

## Claims

1. Graphitised cathode blocks for the production of aluminium by electrolytic reduction of aluminium oxide in a bath of molten cryolite, **characterised in that** the cathode blocks are composed of two parts and exhibit over their length a V-shaped profile of their specific electrical resistance, wherein the resistance comprises a discontinuity point in the middle of the cathode blocks and continuously increases towards the ends in such a manner that the ratio of the resistance at the ends of the parts to that in the middle is at least 1.05:1.

2. Graphitised cathode blocks according to claim 1, **characterised in that** the cathode blocks are composed of two parts, the contact surfaces of the parts being joined by mechanical compression.

3. Graphitised cathode blocks according to claim 1, **characterised in that** the cathode blocks are composed of two parts, the contact surfaces of the parts being joined by a tamping composition.

4. Graphitised cathode blocks according to claim 1, **characterised in that** the cathode blocks are composed of two parts, the contact surfaces of the parts being adhesively bonded.

5. A process for the production of graphitised cathode blocks according to claim 1, **characterised in that** a graphitised cathode block, the electrical conductivity of which corresponds to a flat U over the length of the profile, is divided in the middle and joined back together with the original outer sides directed inwards.

6. A process according to claim 5, **characterised in that** the joined-together cathode block is joined in the electrolysis cell by mechanical compression.

7. A process according to claim 5, **characterised in that** the joined-together cathode block is joined in the electrolysis cell by thermal expansion.

8. A process according to claim 5, **characterised in that** the joined-together cathode block is joined in the middle by tamping composition.

9. A process according to claim 5, **characterised in that** the joined-together cathode block is adhesively bonded in the middle.

## Revendications

1. Blocs cathodiques graphités pour la fabrication d'aluminium par réduction électrolytique d'alumine dans un bain de cryolithe fondue,
**caractérisés en ce que**
les blocs cathodiques se composent de deux parties et présentent sur leur longueur un profil en forme de V de leur résistance électrique spécifique, la résistance présentant au milieu des blocs cathodiques un point de discontinuité et augmentant constamment vers les extrémités, de telle sorte que la résistance aux extrémités des pièces, par rapport à celle au milieu, représente un rapport d'au moins 1,05:1.

2. Blocs cathodiques graphités selon la revendication 1,
**caractérisés en ce que**
les blocs cathodiques se composent de deux parties dont les surfaces de contact sont reliées par pression mécanique.

3. Blocs cathodiques graphités selon la revendication 1,
**caractérisés en ce que**
les blocs cathodiques se composent de deux parties dont les surfaces de contact sont reliées par un pisé.

4. Blocs cathodiques graphités selon la revendication 1,
**caractérisés en ce que**
les blocs cathodiques se composent de deux parties dont les surfaces de contact sont collées.

5. Procédé de fabrication de blocs cathodiques graphités selon la revendication 1,
**caractérisé en ce qu'**
un bloc cathodique graphité dont la conductivité électrique sur la longueur correspond au profil d'un U plat, est séparé au milieu, puis de nouveau assemblé en orientant vers l'intérieur les côtés extérieurs initiaux.

6. Procédé selon la revendication 5,
**caractérisé en ce que**
le bloc cathodique assemblé est relié par pression mécanique dans la cellule d'électrolyse.

7. Procédé selon la revendication 5,
**caractérisé en ce que**
le bloc cathodique assemblé est relié par expansion thermique dans la cellule d'électrolyse.

8. Procédé selon la revendication 5,
**caractérisé en ce que**
le bloc cathodique assemblé est relié au milieu par un pisé.

9. Procédé selon la revendication 5,
**caractérisé en ce que**
le bloc cathodique assemblé est collé au milieu.
